# FASCICULE DE BREVET EUROPEEN

(11) **EP 1 483 422 B1**
(45) Date de publication et mention de la délivrance du brevet: **16.04.2008**
(21) Numéro de dépôt: 03739530.8
(22) Date de dépôt: 12.02.2003
(51) Int. Cl.: C22C 21/00

(54) **UTILISATION DE BANDES MINCES EN ALLIAGE ALUMINIUM-FER**
VERWENDUNG VON DÜNNEN BAND AUS ALUMINIUM-EISEN-LEGIERUNG
USE OF THIN STRIP ALUMINIUM-IRON ALLOY

(30) Priorité: 15.02.2002 FR 0201959
(43) Date de publication de la demande: 08.12.2004
(73) Titulaire: Novelis Inc., Toronto, Ontario M5J 1S9 (CA)
(72) Inventeur: GAGNIERE, Jacques, F-27250 Rugles (FR); WIETZKE, Raphaël, F-78490 Bazoches sur Guyonne (FR); FEPPON, Jean-Marie, F-38000 Grenoble (FR)
(74) Mandataire: Myon, Gérard Jean-Pierre
(86) Numéro de dépôt international: PCT/FR2003/000452
(87) Numéro de publication internationale: WO 2003/069003

(56) Documents cités:
- WO-A-95/25825
- WO-A-98/52707
- US-A- 5 030 416
- US-A- 5 380 379

## Description

### Domaine de l'invention

L'invention concerne l'utilisation des bandes minces, typiquement d'épaisseur comprise entre 30 et 150 µm, en alliage du type aluminium-fer, aptes à l'emboutissage, destinées notamment à l'emballage, et plus particulièrement à la fabrication de barquettes et de plats minces pour la distribution de denrées alimentaires et la restauration rapide.

### Etat de la technique

Les alliages Al-Fe de la série 8000 selon la nomenclature de l'Aluminum Association sont largement utilisés pour la fabrication de feuilles ou bandes minces destinées à l'emballage. Leur fabrication peut se faire, soit de manière conventionnelle par coulée d'une plaque, laminage à chaud, puis à froid, avec un ou plusieurs recuits intermédiaires et le plus souvent un recuit final, soit par coulée continue, par exemple entre deux cylindres, et laminage à froid, et éventuellement un ou plusieurs recuits.

La coulée continue de bandes permet, pour un coût d'investissement modéré, d'obtenir dans une assez large gamme d'alliages des bandes qui ne nécessitent pas de laminage à chaud ultérieur. Ces dernières années, des progrès importants ont été faits par les fabricants de machines de coulée pour diminuer l'épaisseur de la bande coulée qui peut descendre dans certains cas jusqu'à environ 1 mm, ce qui diminue d'autant le laminage à froid à effectuer.

L'utilisation de la coulée continue, dans la mesure où les conditions de solidification sont différentes du procédé habituel, conduit à une microstructure différente. Ainsi, le brevet US 3989548 d'Alcan, publié en 1976, décrit (exemple 9) des alliages d'aluminium contenant l'un au moins des éléments Fe, Mn, Ni ou Si coulés en bandes par coulée continue entre cylindres à une épaisseur de 7 mm. La structure de la bande coulée présente des bâtonnets de composés intermétalliques fragiles de diamètre compris entre 0,1 et 1,5 µm, qu'un laminage à froid avec une réduction d'au moins 60% brise en fines particules de taille inférieure à 3 µ. Les bandes obtenues présentent un bon compromis entre la résistance mécanique et la formabilité.

Le brevet US 5380379 d'Alcoa Aluminio de Nordeste concerne la fabrication, par coulée continue entre cylindres, de feuilles très minces en alliages contenant de 1,35 à 1,6% de fer, de 0,3 à 0,6% de manganèse, de 0,1 à 0,4% de cuivre et moins de 0,2% de silicium. La teneur en silicium est limitée par l'apparition de phases intermétalliques de type AlFeSi ou AlMnSi, tandis que la présence de cuivre est nécessaire pour conférer au produit une résistance mécanique suffisante.

La demande de brevet WO 98/52707 de la demanderesse décrit un procédé de fabrication de bandes en alliage d'aluminium contenant (en poids) l'un au moins des éléments Fe (de 0,15 à 1,5%) ou Mn (de 0,35 à 1,9%) avec Fe + Mn < 2,5%, et contenant éventuellement Si (< 0,8%), Mg (< 0,2%), Cu (< 0,2%) par coulée continue entre cylindres refroidis et frettés à une épaisseur comprise entre 1 et 5 mm, suivie d'un laminage à froid. Les bandes obtenues présentent à la fois une limite d'élasticité supérieure à celle des bandes issues du procédé conventionnel, et une bonne formabilité.

La fabrication de barquettes et plats minces destinés à des aliments préparés requiert des bandes présentant une bonne résistance mécanique, une bonne formabilité, en particulier pour des emboutis assez profonds, et une bonne isotropie des caractéristiques mécaniques, notamment pour les produits circulaires. Un alliage utilisé fréquemment pour cette application est l'alliage 8021B, dont la composition enregistrée à l'Aluminum Association est la suivante (% en poids) :

| Si | Fe | Cu | Mn | Mg | Cr | Zn | Ti |
|---|---|---|---|---|---|---|---|
| < 0,40 | 1,1-1,7 | < 0,05 | < 0,03 | < 0,01 | < 0,03 | < 0,05 | < 0,05 |

L'invention a pour but d'améliorer le compromis entre la résistance mécanique, la formabilité et l'isotropie des propriétés mécaniques par rapport à cet alliage de référence.

### Objet de l'invention

L'invention a pour objet l'utilisation de bandes pour des plats et barquettes pour produits alimentaires en alliage d'aluminium d'épaisseur comprise entre 30 et 150 µm, en alliage de composition (% en poids) :
Si < 0,4 Fe : 1,5 - 1,9 Mn : 0,04 - 0,15 autres éléments ; < 0,05 chacun et 0,15 au total, reste aluminium.

L'invention a également pour objet un procédé de fabrication de bandes en alliage de cette composition par coulée continue entre cylindres d'une bande d'épaisseur comprise entre 2 et 10 mm, éventuellement l'homogénéisation de cette bande entre 420 et 550°C, le laminage à froid de cette bande jusqu'à l'épaisseur finale avec éventuellement un recuit intermédiaire de 1 à 4 h entre 300 et 350°C, et un recuit final à une température comprise entre 200 et 430°C d'une durée d'au moins 30 h.

### Description de l'invention

L'alliage utilisé pour les tôles et bandes selon l'invention se caractérise par une teneur en fer comprise entre 1,5 et 1,9%, plus élevée que celle utilisée habituellement pour l'alliage 8021B destiné à la fabrication des plats et barquettes. L'avantage d'une teneur plus élevée en fer réside dans l'amélioration de la résistance mécanique ; cet effet est encore plus marqué lorsque les bandes sont obtenues par coulée continue entre cylindres. Le teneur en fer doit rester inférieure à 1,9% pour éviter de s'approcher trop près de la teneur eutectique AlFe, et donc de voir apparaître des phases primaires grossières AlFe.

L'autre caractéristique est une teneur en manganèse se situant entre 0,04 et 0,15%. Cette addition a un effet favorable sur la résistance mécanique, tout en maintenant un niveau élevé d'allongement, le compromis entre ces propriétés habituellement antagonistes étant nettement amélioré lorsqu'on produit les bandes par coulée continue. Au delà de 0,15% de manganèse, celui-ci joue plus nettement son rôle anti-recristallisant, ce qui risque de nuire à l'efficacité du recuit final, nécessaire pour l'obtention d'une bonne isotropie des caractéristiques mécaniques.

La fabrication des tôles et bandes selon l'invention se fait de préférence par coulée continue d'une bande d'épaisseur comprise entre 2 et 10 mm entre deux cylindres refroidis et frettés (« twin-roll casting »). La bande coulée peut être homogénéisée, notamment dans le cas où on souhaite favoriser l'allongement plutôt que la résistance mécanique. Cette homogénéisation doit se faire à une température pas trop élevée, entre 420 et 550°C, pour éviter de trop dégrader la résistance mécanique. Si les exigences en matière d'allongement sont moins contraignantes, l'homogénéisation n'est pas indispensable.

La bande est ensuite laminée à froid avec le nombre de passes nécessaires jusqu'à l'épaisseur finale comprise entre 30 et 150 µm. Ce laminage à froid peut se faire avec ou sans recuit intermédiaire. Lorsque le recuit intermédiaire est nécessaire, il doit être relativement court, de l'ordre de 1 à 4 h, et se faire à une température pas trop élevée, typiquement entre 300 et 350°C, pour éviter un grossissement du grain. Mais il est possible, lorsqu'on ne recherche pas des valeurs très élevées pour l'allongement, d'éviter à la fois l'homogénéisation et le recuit intermédiaire, ce qui rend la gamme de fabrication particulièrement simple.

La bande laminée est ensuite recuite à une température comprise entre 200 et 400°C, d'une durée d'au moins 30 h, de manière à obtenir une structure recristallisée. Ce recuit peut s'effectuer en un ou plusieurs paliers de température, par exemple un premier palier entre 200 et 300°C, et un second entre 300 et 400°C. On découpe ensuite la bande en tôles si nécessaire.

On obtient ainsi une amélioration de la résistance à la rupture Rₘ et de la limite d'élasticité R_{0,2} de l'ordre de 5% par rapport à l'alliage 8021B classique, avec un allongement du même ordre et un écart plus faible entre les valeurs de Rm et de R0,2 mesurées dans le sens du laminage (sens long) et dans le sens perpendiculaire (sens travers). Ces propriétés sont particulièrement adaptées à la fabrication des plats et barquettes.

### Exemples

### Exemple 1

Sur une machine de coulée 3C® de la société Pechiney Rhenalu, on a coulé des bandes d'épaisseur 7 mm en deux alliages A (8021B classique) et B selon l'invention, dont les compositions sont indiquées au tableau 1 :

**Tableau 1**

| Alliage | Fe | Si | Mn | Cu | Ti |
|---|---|---|---|---|---|
| A | 1,25 | 0,22 | 0,02 | 0,005 | 0,007 |
| B | 1,55 | 0,18 | 0,085 | 0,007 | 0,009 |

Ces bandes ont été laminées à froid sans recuit intermédiaire jusqu'à l'épaisseur finale de 58 µm en 9 passes avec arrêts successifs à 4,7 mm, 2,7 mm, 1,5 mm, 0,9 mm, 0,6 mm, 0,41 mm, 0,21 mm, 0,12 mm et 0,08 mm. Elles ont ensuite subi un recuit de 20 h à 260°C, puis 65 h à 340°C.

On a ensuite mesuré sur les 2 bandes la résistance à la rupture Rₘ (en MPa), la limite d'élasticité R_{0,2} (en MPa) et l'allongement à la rupture A (en %), dans le sens long et dans le sens travers. Les résultats sont indiqués au tableau 2 :

**Tableau 2**

| Alliage | Rₘ sens L | R_{0,2} sens L | A sens L | Rₘ sens T | R_{0,2} sens T | A sens T |
|---|---|---|---|---|---|---|
| A | 138 | 121 | 20,5 | 136 | 123 | 21 |
| B | 149 | 130 | 22,5 | 145 | 131 | 22,5 |

On constate que Rₘ et R_{0,2} sont plus élevés pour B, que les allongements sont aussi bons et que la différence entre les résultats sens L et sens T sont réduites.

### Exemple 2

On a coulé deux bobines en alliages C de type 8021B et D selon l'invention, dont la composition est indiquée au tableau 3 :

**Tableau 3**

| Alliage | Fe | Si | Mn | Cu | Ti |
|---|---|---|---|---|---|
| C | 1,17 | 0,12 | 0,005 | 0,008 | 0,010 |
| D | 1,63 | 0,04 | 0,09 | 0,007 | 0,006 |

La gamme de transformation est identique à celle de l'exemple 1, à ceci près que l'on a ajouté un recuit intermédiaire de 2 h à 340°C à l'épaisseur 0,6 mm. Les caractéristiques mécaniques statiques dans les sens L et T sont indiquées au tableau 4:

| Alliage | Rₘ (L) | R_{0,2} (L) | A (L) | Rₘ (T) | R_{0,2} (T) | A (T) |
|---|---|---|---|---|---|---|
| C | 132 | 119 | 23 | 130 | 120 | 22 |
| D | 143 | 127 | 24 | 146 | 129 | 23,5 |

La comparaison des résultats entre les alliages C et D conduit aux mêmes remarques qu'à l'exemple précédent. De plus, on constate que, bien que l'alliage D soit un peu plus chargé en fer, l'introduction dans la gamme d'un recuit intermédiaire conduit, par rapport à l'alliage B de l'exemple 1, à une légère baisse de Rₘ et R_{0,2}, et à une légère augmentation de l'allongement.

### Exemple 3

On a coulé deux bobines en alliages E (8021B) et F (selon l'invention) dont les compositions sont indiquées au tableau 5 :

**Tableau 5**

| Alliage | Fe | Si | Mn | Cu | Ti |
|---|---|---|---|---|---|
| E | 1,21 | 0,08 | 0,007 | 0,005 | 0,007 |
| F | 1,72 | 0,06 | 0,12 | 0,009 | 0,007 |

La gamme de fabrication est identique à celle de l'exemple 2, avec en plus une homogénéisation de la bande coulée de 10 h à 520°C. Les caractéristiques mécaniques statiques dans les sens L et T sont indiquées au tableau 6 :

**Tableau 6**

| Alliage | Rₘ (L) | R_{0,2} (L) | A (L) | Rₘ (T) | R_{0,2} (T) | A (T) |
|---|---|---|---|---|---|---|
| E | 125 | 113 | 24 | 123 | 110 | 23 |
| F | 134 | 121 | 25 | 132 | 114 | 24,5 |

La comparaison des alliages E et F conduit aux mêmes remarques qu'aux deux exemples précédents. De plus, l'introduction d'une homogénéisation conduit pour l'alliage F, par rapport à l'alliage D de l'exemple 2, à une légère baisse de Rₘ et R_{0,2}, et une légère amélioration de l'allongement. Ainsi, l'introduction dans la gamme d'une homogénéisation et/ou d'un recuit intermédiaire dépend du compromis recherché entre la résistance mécanique et la formabilité.

## Revendications

1. Utilisation de bandes en alliage d'aluminium d'épaisseur comprise entre 30 et 150 µm, et en alliage de composition (% en poids) :
Si < 0,4 Fe : 1,5 - 1,9 Mn : 0,04 - 0,15 autres éléments : < 0,05 chacun et 0,15 au total, reste aluminium, pour la fabrication de plats et barquettes pour aliments.

2. Procédé de fabrication de plats et barquettes pour aliments comportant :
a. La préparation d'un alliage d'aluminium de composition (% en poids) :
Si < 0,4 Fe : 1,5 - 1,9 Mn : 0,04 - 0,15 autres éléments : < 0,05 chacun et 0,15 au total, reste aluminium,
b. La coulée continue entre cylindres d'une bande d'épaisseur comprise entre 2 et 10 mm,
c. Eventuellement l'homogénéisation de cette bande entre 420 et 550°C,
d. Le laminage à froid de cette bande jusqu'à l'épaisseur finale entre 30 et 150 µm, avec éventuellement un recuit intermédiaire de 1 à 4 h entre 300 et 350°C,
e. Un recuit final à une température comprise entre 200 et 430°C d'une durée d'au moins 30 h.
f. La mise en forme finale pour obtention des plats ou barquettes.

3. Procédé selon la revendication 2, **caractérisé en ce que** le recuit final se fait en 2 paliers, le premier entre 200 et 300°C, le second entre 300 et 430°C.

## Claims

1. Use of strips made of aluminium alloy with a thickness ranging between 30 and 150 µm and made of an alloy of the following composition (wt.%):
Si <0.4 Fe: 1.5 - 1.9 Mn: 0.04 - 0.15 other elements: <0.05 each and 0.15 in total, remainder aluminium, for the production of dishes and trays for foodstuffs.

2. Process for the production of dishes and trays for foodstuffs comprising:
a. preparation of an aluminium alloy of the following composition (wt.%):
Si <0.4 Fe: 1.5 - 1.9 Mn: 0.04 - 0.15 other elements: <0.05 each and 0.15 in total, remainder aluminium,
b. continuous casting between rolls of a strip with a thickness ranging between 2 and 10 mm,
c. optional homogenisation of said strip between 420 and 550°C,
d. cold rolling of said strip until the final thickness is between 30 and 150 µm, optionally with an intermediate annealing for 1 to 4 hours between 300 and 350°C,
e. a final annealing at a temperature ranging between 200 and 430°C for a duration of at least 30 hours,
f. final shaping to obtain dishes or trays.

3. Process according to claim 2, **characterised in that** the final annealing takes place in 2 stages, the first between 200 and 300°C and the second between 300 and 430°C.

## Patentansprüche

1. Verwendung 30 bis 150 µm dicker Bänder aus einer Aluminiumlegierung der Zusammensetzung (in Gew.-%): Si < 0,4; Fe: 1,5 bis 1,9; Mn: 0,04 bis 0,15; weitere Elemente: < 0,05 jeweils und 0,15 insgesamt, Rest: Aluminium, zur Herstellung von Flachschüsseln und Gefäßen für Lebensmittel.

2. Verfahren zur Herstellung von Flachschüsseln und Gefäßen für Lebensmittel, umfassend:
a. Bereitstellen einer Aluminiumlegierung der Zusammensetzung (in Gew.-%):
Si < 0,4; Fe: 1,5 bis 1,9; Mn: 0,04 bis 0,15; weitere Elemente: < 0,05 jeweils und 0,15 insgesamt, Rest: Aluminium,
b. kontinuierliches Gießen eines 2 bis 10 mm dicken Bandes zwischen Zylindern,
c. gegebenenfalls Homogenisieren dieses Bandes zwischen 420 und 550°C,
d. Kaltlaminieren dieses Bandes auf eine Enddicke von 30 bis 150 µm, mit gegebenenfalls einer Zwischenglühstufe zwischen 300 und 350°C 1 bis 4 h lang,
e. Endglühen bei einer Temperatur zwischen 200 und 400°C mindestens 30 h lang und
f. endgültige Formgebung zum Erhalt der Flachschüsseln oder Gefäße.

3. Verfahren gemäß Anspruch 2, **dadurch gekennzeichnet, dass** das endgültige Glühen in 2 Stufen, die erste zwischen 200 und 300°C und die zweite zwischen 300 und 400°C, durchgeführt wird.
